# DEMANDE DE BREVET EUROPEEN

(11) **EP 4 700 497 A1**
(43) Date de publication de la demande: **25.02.2026**
(21) Numéro de dépôt: 24196241.4
(22) Date de dépôt: 23.08.2024
(51) Int. Cl.: G04B 13/02, C22C 45/00, C22C 45/10, G04B 15/14

(54) **PROCÉDÉ DE RÉALISATION D'UN COMPOSANT HORLOGER**

(71) Demandeur: ROLEX SA, 1211 Genève 26 (CH)
(72) Inventeur: FAVEZ, Denis, 1218 Le Grand-Saconnex (CH); KREBS, Jérôme, 1012 Lausanne (CH); MENG, Yan, 1022 Chavannes-Près-Renens (CH); RICHARD, Inès, 1020 Renens (CH); SORIN, Fabien, 1024 Ecublens (CH)
(74) Mandataire: Moinas & Savoye SARL

(57) **Abrégé**

Procédé de réalisation d'un composant horloger (100) en alliage métallique amorphe, le procédé de réalisation comprenant :
- une étape (E1) de réalisation d'une première préforme en alliage métallique amorphe, puis
- une étape (E2) d'étirage à chaud de la première préforme pour obtenir une deuxième préforme, puis
- une étape (E3) d'usinage de la deuxième préforme.

## Description

L'invention concerne un procédé de réalisation d'un composant horloger. L'invention concerne aussi un composant horloger obtenu par un tel procédé. L'invention concerne aussi un système réglant comprenant un tel composant horloger. L'invention concerne encore un mouvement horloger comprenant un tel système réglant ou un tel composant horloger. L'invention concerne enfin une pièce d'horlogerie comprenant un tel mouvement horloger ou un tel système réglant ou un tel composant horloger.

La demande de brevet EP3128035A1 propose de réaliser des alliages amorphes massifs à base de zirconium et/ou d'hafnium, sans nickel, ou bien à la fois sans nickel et sans béryllium. Elle propose notamment d'augmenter le diamètre critique De de ces alliages amorphes par l'ajustement de leur composition, tout en gardant une valeur élevée de Tx-Tg. Il y est mentionné que le diamètre critique De de l'alliage doit être plus grand que la plus grande dimension d'un composant.

La demande de brevet CH716669A1 se rapporte à un procédé de fabrication d'un axe de balancier en alliage amorphe (verre métallique) amagnétique, dans lequel l'alliage en fusion est injecté dans un moule refroidi pour obtenir une structure amorphe, puis terminé par une ou plusieurs étapes de finition. Celles-ci sont typiquement un polissage ou équivalent, précédé ou non d'un usinage, et peuvent inclure un durcissement superficiel par bombardement ionique (C, O, ...), PVD ou cémentation. Les méthodes d'usinage mentionnées sont telles que tournage, décolletage ou reprise de décolletage au moyen d'outils de coupe, ou encore usinage laser par exemple. Il est également envisagé de varier la vitesse de refroidissement pour avoir un alliage cristallin ou partiellement cristallin à coeur et amorphe sur la surface. L'alliage Zr₅₇Cu₂₀Al₁₀Ni₈Ti₅ est mentionné comme particulièrement intéressant.

La demande de brevet EP3856426A1 décrit la préparation de fils en verre métallique à section micro- et nanométrique par étirage. La particularité du procédé est l'enrobage, ou le gainage, d'une ou plusieurs préformes en verre métallique par un matériau ayant une viscosité similaire aux préformes à la température d'étirage. Un des intérêts de cette gaine est de réduire les instabilités (casse, refluage) lors de l'étirage. Le gainage peut être par exemple réalisé en un polymère thermoplastique ou un verre minéral. Cela permet d'étirer des fils en verre métallique à un diamètre nanométrique en continu sans les rompre. Après l'étirage, la gaine peut être enlevée mécaniquement ou chimiquement. En outre, la gaine peut être conservée pour former un nouveau matériau hybride avec une ou plusieurs fibres métalliques. Ce composite peut avoir des propriétés intéressantes, notamment dans les domaines optique, électrique ou électrochimique. Les verres métalliques massifs suivants ont été utilisés dans différents exemples de réalisation : Au₄₉Ag_{5.5}Pd_{2.3}Cu_{26.9}Si_{16.3}, Pt_{57.5}Cu_{4.7}Ni_{5.3}P_{22.5}. Les alliages Zr_{41.2}Ti_{13.8}Cu_{12.5}Ni₁₀Be_{22.5}, Pd₄₃Cu₂₇Ni₁₀P₂₀, Zr₃₅Ti₃₀Cu_{8.25}Be_{26.75} ont été également proposés comme aptes à la réalisation de fils micro- et nanométriques. Cette demande de brevet tire profit de la combinaison de l'état visqueux du verre métallique et du matériau de gainage à la température d'étirage pour stabiliser la formation des fils submillimétriques.

Le but de l'invention est de fournir un procédé de réalisation d'un composant horloger permettant d'améliorer les procédés connus de l'art antérieur. En particulier, l'invention propose un procédé de réalisation d'un composant horloger permettant la réalisation du composant horloger en un verre métallique.

Selon l'invention, un procédé de réalisation d'un composant horloger est défini par la revendication 1.

Des modes d'exécution du procédé de réalisation sont définis par les revendications 2 à 18.

Selon l'invention, un composant horloger est défini par la revendication 19.

Les dessins annexés représentent, à titre d'exemples, un mode de réalisation d'une pièce d'horlogerie selon l'invention et un mode d'exécution d'un procédé de réalisation d'un composant horloger.
La figure 1 est une vue schématique d'une pièce d'horlogerie selon l'invention.
La figure 2 est un diagramme temps, température et transformation, d'un alliage apte à former un verre métallique.
La figure 3 est un diagramme temps, température et transformation, comme celui de la figure 2, et sur lequel des traitements thermiques ont été représentés par des lignes.
La figure 4 est un ordinogramme d'un mode d'exécution d'un procédé de réalisation selon l'invention.

Un mode de réalisation d'une pièce d'horlogerie 400 est décrit ci-après en détail en référence à la figure 1.

La pièce d'horlogerie 400 est par exemple une montre, en particulier une montre bracelet. La pièce d'horlogerie 400 comprend un mouvement horloger 300 destiné à être monté dans un boîtier ou une boîte de pièce d'horlogerie afin de le protéger de l'environnement extérieur.

Le mouvement horloger 300 est un mouvement mécanique, notamment un mouvement automatique, ou un mouvement hybride.

Le mouvement horloger 300 comprend un système réglant 200, notamment un système réglant comprenant :
- un oscillateur, en particulier un oscillateur à balancier-spiral, et
- un échappement, en particulier un échappement comprenant au moins une roue d'échappement et une ancre.

Le système réglant 200 comprend au moins un composant horloger 100 obtenu par mise en oeuvre du procédé de réalisation objet de l'invention. Le composant horloger 100 est par exemple un axe, notamment :
- un axe de balancier, ou
- un axe de roue d'échappement, ou
- un axe ou une tige d'ancre.

Le système réglant 200 peut ainsi comprendre tout ou partie des composants qui suivent, réalisés selon le procédé objet de l'invention :
- un axe de balancier, et/ou
- un axe de roue d'échappement, et/ou
- un axe ou une tige d'ancre.

Le composant horloger 100 peut également être un pignon d'un mobile, notamment un pignon de roue d'échappement.

Le mouvement horloger 300 peut alternativement être du type électronique et comprendre un composant horloger 100 réalisé selon le procédé objet de l'invention.

Plusieurs études ont montré que les champs magnétiques peuvent perturber la marche d'une montre mécanique, principalement par l'impact sur son système réglant. Les composants de celui-ci les plus sensibles aux champs magnétiques sont le balancier-spiral, la roue d'échappement et l'ancre. La sensibilité au magnétisme des axes de ces éléments joue un rôle crucial. C'est pourquoi il est essentiel de rendre ces axes insensibles au magnétisme.

Dans ce but, l'invention concerne en particulier un procédé de fabrication ou de réalisation d'un composant horloger amagnétique, en particulier un axe destiné aux mobiles du système réglant d'une pièce d'horlogerie. Ce procédé est remarquable en ce qu'il permet de tirer profit d'une stabilité thermique des métaux amorphes massifs, également appelés verres métalliques massifs, afin de permettre l'étirage de barreaux pour obtenir des barres, lesquelles sont ensuite usinées par un procédé traditionnel, en particulier par décolletage, pour obtenir des axes horlogers. Un tel procédé de fabrication ou de réalisation peut comprendre quatre étapes :
1) une fabrication ou une réalisation d'une première préforme en métal amorphe massif avec une section de dimensions supérieures aux dimensions typiques horlogères, notamment avec une section de dimensions centimétriques (par exemple, un diamètre entre 0.6 cm et 5 cm, respectivement d'environ entre 0.3 cm² à 20 cm² de surface),
2) un étirage à chaud de cette première préforme afin d'obtenir une deuxième préforme avec une section de dimensions se rapprochant aux dimensions d'un composant horloger, notamment avec une section de dimensions millimétriques (par exemple, un diamètre entre 1 à 5 mm, respectivement d'environ entre 0.8 mm² à 20 mm² de surface),
3) un usinage par décolletage d'un axe à partir de la deuxième préforme,
4) une tribofinition.

Le matériau des axes des mobiles du système réglant de la pièce d'horlogerie doit, entre autres, idéalement avoir les propriétés suivantes :
- être amagnétique,
- posséder de bonnes propriétés mécaniques, notamment une bonne tenue aux chocs et en compression,
- avoir un excellent comportement tribologique,
- être facilement mis en forme avec de faibles tolérances, typiquement par décolletage,
- avoir une bonne résistance à la corrosion.

La matière traditionnelle des axes des mobiles du système réglant est l'acier de décolletage trempable (par exemple 20AP ou Finemac). Ces matières sont cependant magnétiques, ce qui est critique pour la marche d'une pièce d'horlogerie. De plus, elles sont sensibles à l'humidité, nécessitant d'utiliser des conditionnements particuliers, par exemple sous atmosphère protectrice. Par ailleurs, ces matières sont usinées dans un état ferritique qui est trop mou par rapport aux exigences requises pour des axes de mobiles. Il est donc nécessaire de durcir ceux-ci dans la masse par un traitement de trempe et revenu, avant une étape de roulage.

Les métaux amorphes sont de manière générale plus durs dans la masse par rapport aux alliages cristallins. Ces matériaux exhibent des propriétés mécaniques uniques telles qu'une limite élastique élevée, une dureté élevée et une déformation élastique proche de 2%.

Les alliages métalliques amorphes peuvent présenter de bonnes propriétés d'insensibilité aux champs magnétiques en fonction de leur composition. Ces alliages ont donc un fort potentiel pour remplacer les aciers de décolletage trempables entre autres pour des applications d'axes de mobiles d'un système réglant de pièce d'horlogerie. Cependant, les alliages métalliques amorphes ne pouvaient pas être utilisés jusqu'à présent, en utilisant les techniques standards d'usinage.

Sur la figure 2, on a illustré par un diagramme temps (en abscisses), température (en ordonnées) et transformation, les quatre phases dans lesquelles peut se trouver un alliage apte à former un verre métallique :
- liquide (au-dessus du seuil de température TL),
- amorphe (en-dessous du seuil de température Tg),
- cristallin (en haut à droite dans la zone délimitée par les formes courbes), et
- liquide surfondu (ailleurs sur le diagramme).

Les lignes en trait mixte illustrent des profils température-temps lors d'étapes de refroidissement. La ligne A illustre un refroidissement permettant d'obtenir un état amorphe. La ligne B illustre un refroidissement critique (la plus faible vitesse de refroidissement permettant d'aboutir à une structure intégralement amorphe).

Sur la figure 3 représentant le même diagramme, des tracés en trait mixte illustrent des profils température-temps lors d'étapes d'étirage à chaud (tracé C) et de traitement thermique de cristallisation partielle (tracé D).

Les applications des verres métalliques sont limitées à cause des difficultés de mise en oeuvre de tels alliages. La structure amorphe qui caractérise ces alliages est obtenue par refroidissement rapide depuis l'état liquide, par exemple selon la ligne A sur la figure 2. Ainsi, la matière se fige sans laisser le temps aux atomes de s'organiser. Cette structure métastable ne possède donc pas d'ordre à longue distance au contraire des matières cristallines. Pour certains alliages, la vitesse de refroidissement critique, afin d'éviter le nez de cristallisation (voir la ligne B tangente aux formes courbes), est de plusieurs milliers de K/s.

Dans le cas où le refroidissement n'est pas suffisamment rapide, la matière cristallise en partie ou entièrement, ce qui est généralement néfaste pour ses propriétés, entre autres pour ses propriétés mécaniques (fragilité). Cependant, dans certains cas, une cristallisation partielle maitrisée est souhaitée pour adapter les propriétés mécaniques à l'application. Pour ce faire, la matière à l'état amorphe peut être réchauffée de manière contrôlée de la température ambiante à une température au-dessus de la température de transition vitreuse Tg. La matière est ainsi amenée dans le domaine surfondu et on l'y maintient pendant un certain temps en fonction de la température, de sorte que des cristaux puissent se former et croître (voir le tracé D sur la figure 3).

Comme discuté ci-dessus, les hautes vitesses de refroidissement requises pour obtenir une structure amorphe limitent la mise en oeuvre de tels alliages, notamment à l'échelle millimétrique. Dans la famille des verres métalliques, il existe une sous-classe appelée verres métalliques massifs, souvent appelés Bulk Metallic Glasses (BMG), qui ont une grande stabilité thermique (Glass Forming Ability, GFA) qui représente la résistance à la cristallisation de la matière. Cette notion peut être caractérisée par la mesure d'un diamètre critique De défini comme étant le diamètre maximum d'un cylindre qui peut être coulé pour obtenir un matériau entièrement amorphe.

La vitesse de refroidissement critique pour les verres métalliques massifs est donc moins élevée que les verres métalliques « standard ». En conséquence, des composants semi-finis (near-net shape) de taille millimétrique, ou même centimétrique, peuvent être mis en oeuvre, par exemple par injection à partir de l'état liquide ou par thermoformage à l'état surfondu.

Alternativement, l'utilisation de procédés d'usinage sans force, typiquement par laser femtoseconde, peut être proposée. Au vu de la faible vitesse d'enlèvement de matière, ces procédés ont toutefois besoin d'être appliqués à des préformes ayant des dimensions assez proches des dimensions de la pièce finale souhaitées, comme celles pouvant être obtenues par les procédés cités ci-dessus. L'électroérosion est également une méthode adaptée pour les verres métalliques, notamment pour une découpe de composants 2D dans une plaquette.

Il n'existait donc pas de procédé pour fabriquer des barres en verre métallique de plusieurs mètres de long et de section millimétrique, pouvant être ensuite utilisées pour fabriquer des composants par usinage traditionnel, comme le décolletage. De plus, l'homme de métier écarte les verres métalliques en raison de leur mauvaise aptitude à l'usinage, à cause de leur fragilité, de leur dureté élevée et de leur sensibilité thermique.

Les recherches de la déposante ont montré qu'il est possible néanmoins de réaliser un étirage à chaud dans le domaine en surfusion des verres métalliques massifs possédant une grande stabilité thermique, la grande stabilité thermique permettant de disposer du temps suffisant pour mettre en oeuvre cette étape d'étirage à chaud sans que la matière cristallise.

Cela permet, en sélectionnant un alliage convenable, de produire des barres pouvant être ensuite usinées par un moyen conventionnel (décolletage).

Un mode d'exécution du procédé est décrit plus en détail ci-dessous en référence à la figure 4. Il est appliqué à un alliage amorphe à base de palladium, notamment Pd₄₃Cu₂₇Ni₁₀P₂₀ (%at). Ses principales caractéristiques sont :
- Une bonne résistance à l'usure et un faible coefficient de frottement dans des conditions typiques horlogères, par exemple un pivot dans un rubis,
- Dureté : environ 500 HV,
- Limite élastique : environ 2000 MPa,
- Amagnétique,
- Grande stabilité thermique.

Dans une étape préliminaire E1 on fond un alliage à environ 1000°C, puis on le coule dans une lingotière en cuivre refroidie à l'eau. La matière est refroidie à une vitesse plus élevée que la vitesse critique de refroidissement pour cet alliage. Ainsi, des premières préformes sous forme de barreaux amorphes sont produites avec un diamètre de 10 mm. La longueur de ces préformes dans les essais était comprise entre 10 et 20 cm. Des analyses DRX (par Diffraction des Rayons X) et DSC (calorimétrie différentielle à balayage) permettent de confirmer l'état amorphe de tels échantillons. Les températures de transition vitreuse Tg et de transition Tx mesurées par DSC à une vitesse de 20°C/min sous argon sont respectivement de Tg = 316 ± 5°C et Tx = 420 ± 5°C.

Dans une deuxième étape E2, correspondant à une étape thermoformage, on réalise un étirage à chaud des premières préformes. Les essais exploratoires d'étirage ont été réalisés sur une machine spécialement construite pour l'étirage de fibres nanométriques en polymère et/ou en verre métallique. La machine est constituée d'un bâti vertical sur lequel un système de chauffage est positionné au niveau de sa partie supérieure et un système d'étirage dans sa partie inférieure (par exemple, une poulie ou un cabestan). Un capteur de tension est placé entre les systèmes de chauffage et d'étirage.

Des essais de faisabilité ont été réalisés sans gainage et sans protection gazeuse. Les premières préformes utilisées avaient un diamètre de 10 mm et une longueur de 20 cm.

La première préforme, tenue au niveau de sa partie supérieure par un mors, est placée verticalement dans le système de chauffe. Ce dernier peut être constitué de différents éléments chauffants afin d'avoir des zones avec différentes températures. La zone du milieu est la zone la plus chaude dans laquelle le processus d'étirage est réalisé. Une température typique pour cette zone est de 380 °C. La température des zones dépend des dimensions de la préforme et de l'alliage, et elle peut évoluer durant le procédé d'étirage. La température dans la zone du milieu est contrôlée dans l'intervalle Tx - Tg afin d'atteindre la viscosité d'alliage amorphe dans l'intervalle de 10⁷⁻10⁴ Pa·s.

Afin d'initier l'étirage, une force doit être appliquée sur la première préforme. Une solution est de réaliser un trou dans la partie inférieure de la préforme, permettant de passer un fil soutenant un poids.

La vitesse d'avance de la préforme dans le système de chauffe ainsi que celle d'étirage sont des paramètres ajustables en fonction entre autres du diamètre de la préforme et du diamètre souhaité du fil étiré, et sont par exemple respectivement de 2 mm/min et 60 mm/min.

La première préforme est étirée à chaud sans filière et sous air. Plusieurs deuxièmes préformes (en forme de fils) sont obtenues avec un diamètre variant entre 1.7 et 1.9 mm sur toute leur longueur, d'environ 1.5 m.

Dans une troisième étape E60, on réalise une rectification centerless ou sans centre. On met ainsi en oeuvre une technique de rectification cylindrique pour obtenir des fils avec une tolérance dimensionnelle adéquate et nécessaire pour ensuite pouvoir usiner par décolletage des composants de haute précision. Une tolérance h6 (+0 ; -6 µm pour un fil de Ø2 mm) sur une longueur d'au moins 1 m est typique pour des fils de décolletage.

Dans une quatrième étape E3, des axes, notamment des axes de balancier, sont usinés, notamment à sec, sur une décolleteuse, avec des outils en diamant ou revêtus.

Dans une cinquième étape E5, on réalise une terminaison ou une finition. Notamment, on réalise une tribofinition des pièces obtenues à l'issue de la quatrième étape E4.

Un exemple de réalisation a été décrit plus haut appliqué à un verre métallique à base de Pd. Toutefois, le procédé de réalisation peut être appliqué à tout autre verre métallique massif, en particulier à tout alliage listé dans le tableau ci-dessous.

| **Composition [%at]** | ***D_{c}* [mm]** | ***T_{g}* [K]** | ***T_{L}* [K]** | **Δ*Tₓ* [K]** |
|---|---|---|---|---|
| *Pd*₄₃*Ni*₁₀*Cu*₂₇*P*₂₀ | 30 | 305 | 554 | 131 |
| *Pt*_{57.5}*Cu*_{14.7}*Ni*_{5.3}*P*_{22.5} | 20 | 236 | 540 | 98 |
| *Pd*₇₅*Si*₁₅*Ag*₃*Cu*₇ | 10 | 348 | 756 | 74 |
| *Zr_{41.2}Ti_{13.8}Cu_{12.5}Ni₁₀Be_{22.5}* | 14 | 349 | 714 | 77 |

Cette liste n'est pas exhaustive. De préférence, l'alliage utilisé présente les caractéristiques suivantes :
- un domaine de surfusion ΔTx≥40 K (avec ΔTx= Tx-Tg), et
- un diamètre critique supérieur à 6 mm.

Un exemple de réalisation a été décrit plus haut en utilisant un étirage à chaud comme étape de thermoformage. Toutefois, une étape de thermoformage d'une autre nature peut être mise en oeuvre, notamment une extrusion.

Un mode d'exécution plus général du procédé selon l'invention est encore décrit ci-après également en référence à la figure 4. Il s'applique à un alliage métallique amorphe massif ayant un domaine de surfusion ΔTx = Tx-Tg supérieur à 40°C, préférentiellement supérieur à 60°C, encore plus préférentiellement supérieur à 100°C. Le procédé est un procédé de réalisation d'un composant horloger, notamment un axe d'un mobile d'un système réglant, en particulier un axe de balancier.

Dans une étape préalable E0, on réalise un pré-alliage de l'alliage amorphe ou partiellement amorphe, par exemple par fusion par induction sous vide (Vacuum Induction Melting VIM) ou par fusion à l'arc (arc-melter).

Dans une première étape E1, on met en forme une première préforme soit par coulée statique dans une lingotière, soit par coulée semi-continue ou encore par l'injection. La première préforme est alors constituée par un alliage à l'état amorphe. La première préforme se présente préférentiellement sous forme d'une barre, plus préférentiellement sous forme d'une barre à section ronde avec un diamètre et une longueur supérieure à respectivement 6 mm et 10 cm, préférentiellement encore supérieure à 10 mm et 20 cm.

Dans un mode d'exécution, la première étape E1 comprend une première sous-étape E11 dédiée à la structuration de la première préforme. Dans une variante, la surface de la première préforme est texturée afin d'obtenir une structure prédéfinie, laquelle est étirée lors d'une deuxième étape E2 de thermoformage (en particulier d'étirage à chaud) pour obtenir une structure de surface souhaitée. Dans une autre variante, la structuration peut se présenter comme une section avec un profil spécifique, tel qu'un profil denté, lequel est ensuite maintenu par une déformation homothétique lors de la deuxième étape E2 de thermoformage par étirage à chaud. Dans la première sous-étape E11, la structuration de la première préforme peut être obtenue par exemple par usinage ou étampage, pour faire par exemple des roues dentées, la denture des pignons, des profilés.

Dans un mode d'exécution, une deuxième sous-étape E12 peut comprendre une cristallisation partielle du matériau de la première préforme par un traitement thermique afin d'augmenter la dureté de la matière. Le taux de phase cristalline est par exemple inférieur à 60%, préférentiellement inférieur à 40%, plus préférentiellement inférieur à 30%, encore plus préférentiellement inférieur à 5%, les pourcentages étant exprimés en volume de matière.

Lors d'essais exploratoires, des pastilles de diamètre 10mm et d'épaisseur 3mm ont eu une augmentation de dureté d'environ 10% après avoir été traitées thermiquement sous vide pendant 40 min à une température de 370°C, puis refroidies rapidement à plus de 100°C/min. Les pastilles après traitement thermique avaient une fraction volumique de phase cristalline d'environ 40%.

Dans une deuxième étape E2, on met en oeuvre un thermoformage de la première préforme, notamment par étirage à chaud sans filière sous atmosphère contrôlée, ou sous vide, ou à l'air, pour obtenir une deuxième préforme. De préférence, dans ce thermoformage, on chauffe la première préforme entre les températures Tg de transition vitreuse et Tx de cristallisation. De préférence, la deuxième préforme présente au moins une dimension dépassant le diamètre critique De de l'alliage amorphe (constituant la deuxième préforme) par un facteur supérieur à 5, préférentiellement supérieur à 10 ou supérieur à 100 ou supérieur à 1000. De préférence, la deuxième préforme est une tige, une barre ou un fil, notamment à section ronde avec :
- un diamètre supérieur à 1 mm, préférentiellement supérieur à 2 mm, et
- une longueur supérieure à 0.5 m, préférentiellement supérieure à 1 m ou supérieure à 2 m. Dans un autre mode d'exécution, cette deuxième étape E2 comprend un étirage à chaud sous une atmosphère contrôlée, voire sous vide, pour protéger le verre métallique massif contre l'oxydation.

Dans un mode d'exécution, dans la deuxième étape E2, on réalise une quatrième sous-étape E21 de traitement thermique dans laquelle on réalise une cristallisation partielle de la deuxième préforme avant une troisième étape E3 d'usinage afin d'augmenter la dureté de la deuxième préforme.

Dans une troisième étape E3, on usine la deuxième préforme avec un procédé requérant une force, c'est-à-dire qu'on usine la deuxième préforme par enlèvement de copeaux ou par abrasion, par exemple par meulage. L'étape d'usinage E3 peut comprendre une sous-étape E31 de décolletage.

La troisième étape E3 peut aussi comprendre, éventuellement après la sous-étape E31, une sous-étape E33 de roulage de la préforme afin :
- d'atteindre les tolérances dimensionnelles, et/ou
- d'améliorer l'état de surface des pivots dans le cas d'un axe.

La troisième étape E3 peut aussi comprendre, éventuellement après la sous-étape E31 et/ou avant la sous-étape E33, une sous-étape supplémentaire E32 de taillage d'une denture, par exemple de taillage d'une denture d'un pignon d'échappement.

La troisième étape E3 peut encore, éventuellement après la sous-étape E31 et/ou après la sous-étape E32 et/ou après la sous-étape E33, précéder de manière optionnelle une étape E4 de durcissement de la préforme par un traitement thermique de cristallisation partielle.

Dans une cinquième étape E5, on réalise une étape de terminaison, en particulier on réalise une étape de tribofinition, de la préforme pour enlever les bavures et garantir un état de surface optimal du composant horloger terminé.

Dans un mode d'exécution, dans une sixième étape supplémentaire E6, on réalise un durcissement superficiel du composant issu de la troisième étape E3 ou du composant horloger issu de la quatrième étape E4 ou issu de la cinquième étape E5. Pour réaliser ce durcissement superficiel, on met par exemple en oeuvre un traitement thermochimique ou par implantation ionique. Dans un mode d'exécution, l'étape de tribofinition peut précéder le durcissement superficiel.

Quel que soit le mode d'exécution ou la variante, le procédé de réalisation peut comprendre :
a) dans la première étape E1, une troisième sous-étape E13 de gainage de la première préforme dans un matériau possédant une viscosité comparable à l'alliage métallique de la première préforme à la température d'étirage, par exemple au moyen d'une gaine en polymère (par exemple un PEI (polyetherimide) sur une préforme en verre métallique base platine tel que Pt_{57.5}Cu_{14.7}Ni_{5.3}P_{22.5}) ou au moyen d'une gaine en verre minéral (par exemple un verre phosphate sur une préforme en verre métallique base palladium,
b) dans la deuxième étape E2, l'étirage de la première préforme bi-matière (gainée), et
c) dans la troisième étape E3, une cinquième sous-étape E30 d'enlèvement de la gaine, par exemple par dissolution, par attaque chimique ou par usinage, afin de libérer la partie métallique. Par exemple, une gaine en PEI peut être dissoute dans une solution de N-Methyl-2-Pyrrolidone.

Quel que soit le mode d'exécution ou la variante, le procédé de réalisation peut comprendre, entre la deuxième étape E2 et la troisième étape E3, une étape supplémentaire E60 de rectification, par exemple une rectification centerless, de la deuxième préforme pour produire une préforme modifiée. En particulier, la préforme modifiée a une section ronde avec un diamètre dans les tolérances nécessaires pour le décolletage automatique de précision, typiquement de h6 sur le diamètre (+0 µm -6 µm pour un diamètre de 2 mm).

Quel que soit le mode d'exécution ou la variante, le procédé de réalisation peut comprendre, après l'étape E2 ou après l'étape E60, une étape supplémentaire E70 d'étirage à froid à travers une filière pour obtenir un intervalle de tolérance plus étroit sur le diamètre de +0 µm -3 µm, pour former une préforme encore modifiée. Lors de cette opération, la réduction de section est inférieure à 20 %, préférentiellement inférieure à 10%, plus préférentiellement inférieure à 5%. Dans un mode de réalisation, dans cette étape E70, la deuxième préforme ou la préforme modifiée est étirée à travers une filière avec une forme en profilé, par exemple avec une forme de denture.

Le procédé selon l'invention porte sur la réalisation d'un composant horloger, notamment d'un axe horloger. Avant la fin du procédé, on désigne le composant horloger partiellement réalisé par le terme « préforme ». En particulier, à l'issue de la première étape E1, le composant horloger partiellement réalisé est désigné par les termes « première préforme » et, à l'issue de la deuxième étape E2, le composant horloger partiellement réalisé est désigné par les termes « deuxième préforme ».

Sur les figures, les étapes et les sous-étapes représentées par des rectangles en traits pointillés sont des étapes optionnelles.

## Revendications

1. Procédé de réalisation d'un composant horloger (100) en alliage métallique amorphe, le procédé de réalisation comprenant :
- une étape (E1) de réalisation d'une première préforme en alliage métallique amorphe, puis
- une étape (E2) d'étirage à chaud de la première préforme pour obtenir une deuxième préforme, puis
- une étape (E3) d'usinage de la deuxième préforme.

2. Procédé selon la revendication 1, **caractérisé en ce que** l'alliage métallique amorphe a un domaine de surfusion ΔTx = Tx-Tg supérieur à 40°C ou supérieur à 60°C ou supérieur à 100°C, Tx étant la température de cristallisation et Tg étant la température de transition vitreuse.

3. Procédé selon l'une des revendications précédentes, **caractérisé en ce que** l'alliage métallique amorphe est un alliage à base Pd, ou à base Pt, ou à base Zr, par exemple les compositions suivantes données en pourcentages atomiques :
- Pd₄₃Ni₁₀Cu₂₇P₂₀,
- Pt_{57.5}Cu_{14.7}Ni_{5.3}P_{22.5}
- Pd₇₅Si₁₅Ag₃Cu₇, et
- Zr_{41.2}Ti_{13.8}Cu_{12.5}Ni₁₀Be_{22.5}.

4. Procédé selon l'une des revendications précédentes, **caractérisé en ce que** la première étape (E1) comprend une sous-étape (E1.1) de structuration de la première préforme, notamment par usinage ou étampage.

5. Procédé selon l'une des revendications précédentes, **caractérisé en ce que** la première étape (E1) comprend une sous-étape (E12) de durcissement de la matière de la première préforme par un traitement thermique de cristallisation, notamment de cristallisation partielle.

6. Procédé selon l'une des revendications précédentes, **caractérisé en ce que** la deuxième étape (E2) comprend un étirage à chaud, notamment à une température comprise entre la température de transition vitreuse et la température de cristallisation, sans filière pour obtenir la deuxième préforme avec au moins une dimension de la deuxième préforme dépassant le diamètre critique de l'alliage métallique amorphe d'un facteur supérieur à 5 ou d'un facteur supérieur à 10 ou d'un facteur supérieur à 100 ou d'un facteur supérieur à 1000.

7. Procédé selon l'une des revendications précédentes, **caractérisé en ce que** la deuxième préforme est une tige ou une barre ou un fil, notamment à section circulaire, avec :
- un diamètre supérieur à 1 mm ou supérieur à 2 mm, et/ou
- une longueur supérieure à 0,5 m ou supérieure à 1 m ou supérieure à 2 m.

8. Procédé selon l'une des revendications précédentes, **caractérisé en ce que** l'étape (E1) de réalisation de la première préforme en alliage métallique amorphe comprend un gainage (E13) de l'alliage métallique amorphe par un matériau thermoplastique, comme, par exemple, un polymère ou un verre minéral.

9. Procédé selon la revendication précédente, **caractérisé en ce que** l'étape (E3) d'usinage comprend une sous-étape (E30) d'enlèvement du gainage, par exemple par dissolution, par attaque chimique ou par usinage.

10. Procédé selon l'une des revendications précédentes, **caractérisé en ce que** l'étape d'étirage à chaud (E2) comprend une sous-étape (E21) de durcissement par un traitement thermique de cristallisation partielle.

11. Procédé selon l'une des revendications précédentes, **caractérisé en ce que** le procédé comprend encore, entre l'étape d'étirage à chaud (E2) et l'étape d'usinage (E3), une étape supplémentaire de mise en forme comprenant :
- une sous-étape de rectification (E60), et/ou
- une sous-étape d'étirage au travers d'une filière (E70).

12. Procédé selon l'une des revendications précédentes, **caractérisé en ce que** l'étape d'usinage (E3) comprend un usinage avec application d'un effort, notamment un décolletage (E31).

13. Procédé selon l'une des revendications précédentes, **caractérisé en ce que** l'étape d'usinage (E3) comprend un roulage (E32).

14. Procédé selon l'une des revendications précédentes, **caractérisé en ce que** l'étape d'usinage (E3) comprend un taillage (E33) d'une denture, par exemple un taillage d'un pignon.

15. Procédé selon l'une des revendications précédentes, **caractérisé en ce que** le procédé comprend, après l'étape d'usinage (E3), une étape de durcissement (E4) par un traitement thermique de cristallisation partielle.

16. Procédé selon la revendication précédente, **caractérisé en ce que** le procédé comprend, après l'étape de durcissement (E4), une étape de terminaison (E5), notamment par tribofinition.

17. Procédé selon l'une des revendications précédentes, **caractérisé en ce que** le procédé comprend, après l'étape d'usinage (E3), une étape de terminaison (E5), par exemple une étape de tribofinition.

18. Procédé selon l'une des revendications précédentes, **caractérisé en ce que** le procédé comprend une étape préalable (E0) de fabrication d'un pré-alliage de l'alliage amorphe ou partiellement amorphe, par exemple par fusion par induction sous vide (Vacuum Induction Melting VIM) ou par fusion à l'arc (arc-melter).

19. Composant horloger (100), notamment axe (100) d'un système réglant (200) pour pièce d'horlogerie (400), comme un axe de balancier ou une tige d'ancre ou un pignon de mobile, obtenu par la mise en oeuvre du procédé selon l'une des revendications précédentes.
